# FASCICULE DE BREVET EUROPEEN

(11) **EP 0 078 747 B1**
(45) Date de publication et mention de la délivrance du brevet: **26.02.1986**
(21) Numéro de dépôt: 82402013.5
(22) Date de dépôt: 02.11.1982
(51) Int. Cl.: D06C 7/00

(54) **Procédé et dispositif de relaxation de pièces de tricot**
Verfahren und Vorrichtung zum Relaxieren von Gewirk
Method and apparatus for relaxing knitted fabrics

(30) Priorité: 04.11.1981 FR 8120690
(43) Date de publication de la demande: 11.05.1983
(73) Titulaire: Centre Technique Industriel dit: INSTITUT TEXTILE DE FRANCE, 92105 Boulogne Billancourt Cedex (FR)
(72) Inventeur: Voisin, Eugène, F-10320 Bouilly (FR); Aujard, Philippe, F-10220 Piney (FR)
(74) Mandataire: Hasenrader, Hubert

## Description

L'invention concerne un procédé de relaxation des pièces de tricot et un dispositif pour la mise en oeuvre de ce procédé. On entend par pièces de tricot les pièces tombant des métiers de bonneterie, elles peuvent donc se présenter sous une forme tubulaire dans le cas des métiers à tricoter circulaire ou sous une forme plate dans le cas d'autres métiers notamment rectiligne ou Rachel.

Une pièce de tricot, tombée du métier ou provenant d'un traitement ultérieur de blanchiment, de teinture ou d'apprêt, se trouve éloignée de son état d'équilibre, en ce qui concerne les dimensions, en raison des tensions qu'elle a subies au cours du tricotage ou au cours des traitements ultérieurs. Lorsqu'on soumet une telle pièce de tricot ou des articles réalisés avec celleci à un lavage, on constate des retraits importants, qui présentent un réel désagrément pour l'utilisateur.

Un traitement de relaxation a pour objet d'amener le tricot dans l'état qui correspond au minimum de contraintes; dans cet état d'équilibre, propre à la maille, le tricot relaxé sera théoriquement stable dimensionnellement. En fait tous les traitements de relaxation tendent vers ce résultat théorique, de manière que les variations dimensionnelles du tricot soient les plus faibles possible.

Il existe un bon nombre de matériels qui sont destinés à relaxer les pièces de tricot. Dans son brevet américain US-A- 2.325.545 du 28 août 1941, REDMAN avait déjà fait ressortir les trois facteurs qui concourent à la relaxation des tricots; l'humidité, la chaleur et l'agitation du tricot. Tous les matériels existants mettent en oeuvre ces facteurs en utilisant des moyens variés.

L'humidité peut provenir des traitements antérieurs, la pièce de tricot étant introduite dans le matériel de relaxation à l'état humide par exemple après un simple essorage. L'humidité peut aussi être introduite directement dans le processus de relaxation sous forme de vapeur saturée ou de pulvérisation.

C'est le plus souvent un courant d'air chaud qui apporte la chaleur nécessaire à la relaxation.

L'agitation du tricot est provoquée notamment soit par des organes mécaniques qui viennent en contact avec le tricot, soit par des moyens faisant vibrer le tapis transporteur du tricot à une fréquence élevée (cf. le document FR-A-2229798), soit par des buses qui envoient de l'air sur le tricot d'une manière intermittente. Dans ce dernier cas, l'agitation et l'apport de chaleur peuvent être réalisés simultanement par des jets d'air chaud, frappant le tricot.

La plupart des matériels proposés actuellement (et notamment celui du document FR-A-2229798) traitent les pièces de tricot de façon continue; ce sont en fait des séchoirs pour lesquels la fonction de relaxation est additionnelle et non prioritaire. De ce fait, dans ces matériels, le traitement de relaxation est insuffisant pour conférer au tricot une très bonne stabilité dimensionnelle, et ssouout il est insuffisant pour relaxer des pièces spécialement difficiles à relaxer telles que les tricots molletons et les tricots bouclettes.

On connait également par le brevet des Etats-Unis d'Amérique US-A- 4.286.395 un appareil pour le traitement superficiel des produits textiles, dans lequel le traitement s'effectue par flottement ondulant du textile au sein d'un courant d'air passant à co-courant dans un guide tubulaire de traitement, sur les parois duquel la surface du tricot est amenée à frotter. Il s'agit donc d'un traitement de surface, et non d'un traitement de relaxation, faute d'une véritable agitation agissant violemment dans toute l'épaisseur du tricot. Du reste, les essais pratiqués sur ce type de matériel montrent son impuissance à améliorer de façon sensible la stabi-1 itê dimensionnelle du tricot.

La présente invention se propose de remédier aux inconvénients de l'art antérieur. Elle a pour objet un procédé de relaxation de pièces de tricot mettant en oeuvre à la fois l'humidité, la chaleur et l'agitation du tricot, selon lequel des chocs du tricots sont obtenus par projection du tricot défilant à grande vitesse contre un fronton rigide et où ces chocs sont suivis d'une accumulation du tricot sur un support rigide, dont le fronton peut être partie intégrante ou non.

La vitesse nécessaire à l'obtention d'une véritable agitation conforme à l'invention dépend descaractéristiques de l'installation et notamment de la distance séparant l'endroit d'où le tricot est projeté, de l'endroit contre lequel le tricot est projeté. Le seuil inférieur des vitesses acceptables, fonction d'ailleurs de la qualité recherchée pour le résultat, se détermine facilement de façon expérimentale; comme l'indiqueront les exemples donnés plus loin, de bons résultats ont été obtenus avec une vitesse d'entrainement de l'ordre de 120 m/mn.

L'énergie transmise, lors de la projecton du tricot sur le fronton rigide, s'oppose aux contraintes internes du tricot, et permet aux fils constitutifs des mailles, et aux mailles elles- mêmes de se déplacer les unes par rapport aux autres.

Après la projection contre le fronton rigide, la pièce de tricot est laissée sans tension, elle s'accumule sur le support: de la sorte, le déplacement des fils et des mailles s'effectue progressivement et le tricot tend vers son état d'équilibre. pour atteindre cet état relaxé, un seul traitement, selon le procédé de l'invention, n'est pas suffisant; et une fois que les fils et mailles auront pu librement se déplacer grâce à l'énergie transmise lors de la projection de la pièce sur le fronton rigide, la même pièce sera soumise à un autre traitement identique, de projection du tricot entrainé à grande vitesse sur un fronton rigide puis d'accumulation sans tension sur le support, et cela autant de fois qu'il sera nécessaire pour obtenir le resultat recherché, le plus proche de l'etat relaxè.

Avantageusement, on realise la projection du tricot en entrainant ce dernier par friction à l'aide d'un élément mobile de projection, qui, au niveau de sa zone de sortie, lance violemment le tricot contre le fronton rigide lequel est situe à proximité (de préférence entre 400 et 1000 mm) de la zone de sortie de l'élément de projection, et sensiblement transversalement à la direction de projection.

La présente invention a aussi pour objet un dispositif spécialement conçu pour la mise en oeuvre de ce procédé et qui comprend un élément mobile de projection animé d'une grande vitesse sur lequel la pièce de tricot se déplace, un fronton rigide contre lequel elle est projetée et un support rigide sur lequel elle s'accumule, avant d'être reprise sur un autre dispositif selon l'invention.

Avantageusement, l'élément mobile est constitué d'un tapis transporteur. La pièce de tricot est prélevée de la surface du support rigide où elle etait accumulée, elle est véhiculée à grande vitesse par le tapis transporteur et projetée sur le fronton rigide situé à proximité dudit tapis.

Avantageusement, la zone de prélèvement du support rigide est située à proximité (de préférence entre 400 et 1000 mm) de la zone d'entrée de l'élément mobile de projection.

Avantageusement, le support et le fronton forment un élément rigide, fixé et conformé de telle sorte que la pièce de tricot, une fois projetée, s'accumule en plis successifs et glisse sur la surface dudit élément fixe, avant d'être entraînée par un autre élément mobile selon l'invention.

Avantageusement, la pièce de tricot se présente sous la forme d'une boucle fermée. Grâce à cette présentation, les traitements successifs nécessaires pour que la pièce tende vers l'état relaxé peuvent être réalisés sur un seul dispositif selon l'invention. Ainsi la pièce en forme de boucle est traitée de façon continue: si l'on se référé à une portion de la pièce de tricot, elle est prélevée de l'élément rigide où elle était accumulée, elle est véhiculée à grande vitesse sur le tapis transporteur, elle est projetée contre la partie de l'élément rigide située à l'extrémité du tapis transporteur et en regard de celle-ci, elle s'accumule sans tension en plis successifs et glisse sur l'élément rigide, puis elle est de nouveau prélevée puis véhiculée sur le tapis transporteur. Chaque portion de la pièce de tricot est ainsi traitée de manière continue; il suffit pour cela que le dispositif soit conçu de telle sorte que le transfert par glissement de la pièce sur l'élément rigide soit coordonné avec le prélèvement de ladite pièce par le tapis transporteur.

Il est bon de rappeler que l'agitation du tricot réalisée selon l'invention doit être associée aux deux autres facteurs indispensables pour assurer dans un temps raisonnable, une bonne relaxation du tricot, à savoir l'humidité et la chaleur.

Lorsque les pièces de tricot proviennent d'un traitement en phase humide, elles ont été préalablement essorées et contiennent déjà l'humidité nécessaire à la relaxation: dans ce cas, il n'est généralement pas utile d'ajouter de l'eau additionnelle. Par contre, lorsque les pièces de tricot sont à l'état sec, l'humidité requise pour la relaxation devra être introduite, notamment par action de la vapeur saturante.

La chaleur indispensable à la relaxation est apportée par tout moyen, permettant de communiquer à la pièce de tricot une énergie calorifique suffisante et uniforme. Généralement et de manière connue, on réalise l'apport de chaleur par l'action d'un courant d'air chaud qui circule autour et à travers la pièce de tricot.

Avantageusement, l'action de l'air chaud se poursuit jusqu'à ce que le tricot atteigne un taux d'humidité résiduelle de l'ordre du taux de reprise de la matière dont il est constitué. La pièce ainsi traitée, non seulement se trouve dans un état relaxé, mais est séchée. Elle peut être utilisée sans séchage ultérieur pour les autres traitements qu'elle aura à subir.

Le procédé selon l'invention confère au tricot une stabilité dimensionnelle améliorée par rapport aux traitements connus, et permet de traiter avec succès certains types de tricot sur lesquels les traitements connus sont peu efficaces. Cette stabilité dimensionnelle a une très grande importance dans la suite des opérations que subira la pièce de tricot, elle conditionne très souvent la satisfaction ou l'insatisfaction de l'utilisateur de l'article confectionné avec ladite pièce. 8i la stabilité dimensionnelle de la pièce n'est pas bonne, un tée-shirt confectionné avec ladite pièce rétrécira après le premier ou plusieurs lavages: dans certains cas, le taux de retrait peut ère considérable, de l'ordre de 20 %, ce qui, on le conçoit fort bien, est tout à fait désagréable pour l'utilisateur du tée-shirt.

Tous les tricots traités selon le procédé de l'invention ont présenté une stabilité dimensionnelle compatible avec les exigences de qualité recherchées par les consommateurs.

Un autre avantage apporté par le procédé selon l'invention consiste dans l'accroissement du gonflant du tricot. Pour certains articles, et en particulier pour la bouclette, l'aspect gonflant du produit est déterminant sur le plan commercial, le volume étant synonyme de confort; par ailleurs, un meilleur gonflant peut faciliter les traitements ultérieurs que doit subir la pièce de tricot, tel que le grattage. Cet accroissement du gonflant est bien sûr beaucoup plus apparent et donc intéressant sur les tricots d'une certaine épaisseur, comme le molleton et la bouclette. La plupart des tricots de ce type traités selon ce procédé ont présenté un accroissement du gonflant, qui peut aller jusqu'à 50 % par rapport au tricot non traité, dans le cas de la bouclette non rasée.

D'autres caractéristiques et avantages de l'invention ressortiront plus clairement de la description qui va suivre d'exemples de réalisation non limitatifs du procédé et d'un dispositif selon l'invention ainsi que des dessins annexés dans lesquels:
- les figures 1A et 1B représentent les mailles d'un tricot tombé du métier, respectivement de face et en coupe latérale;
- les figures 2A et 2B représentent les mailles du même tricot, après qu'il a subi un traitement de relaxation, respectivement de face et en coupe latérale;
- la figure 3 est une coupe longitudinale du dispositif spécialement ccnçu pour la mise en oeuvre du procédé selon l'invention;
- la figure 4 est une section longitudinale partielle de l'élément rigide au droit d'une perforation.
- la figure 5 est une coupe longitudinale d'un second mode de réalisation d'un dispositif de l'invention.

Tombé de métier, um tricot présente des mailles 1 qui ont subi un certain nombre de contraintes du fait du tricotage, elles sont déformées par rapport aux mailles 2 du même tricot qui a subi un traitement de relaxation. Comme on peut le constater en comparant les deux figures 1 et 2, le traitement de relaxation entraîne un raccourcissement des ailes 3 des mailles du tricot, compensé par une extension des têtes 4 et des pieds 5 des mailles. De plus, dans le tricot relaxé, les têtes 4 des mailles ne restent pas plaquées contre les pieds 5 des mailles suivantes mals les mailles se recouvrent davantage les unes les autres, un peu comme à la manière des tuiles sur un toit. Les vues en coupe des mailles illustrées aux figures 1 et 2 montrent bien la différence d'épaisseur; entre un tricot tombé de métier et un tricot relaxé; c'est cette différence qui explique l'accroissement de gonflant conféré par le traitement de relaxation.

Le procédé et le dispositif selon l'invention sont destinés à obtenir un tricot relaxé présentant des mailles telles qu'illustrées par la figure 2 à partir d'un tricot dont les mailles présentent des déformations du type de celles illustrées à la figure 1. Pour obtenir ce résultat, le procédé et le dispositif selon l'invention utilisent les facteurs connus, indispensables à la relaxation, que sont l'humidité, la chaleur et l'agitation du tricot, dans des conditions telles que les fils et les mailles du tricot se déplacent les uns par rapport aux autres pour atteindre l'état d'équilibre où le tricot présente le minimum de contraintes internes.

Selon un mode préféré de l'invention, la pièce de tricot 6 se présente sous la forme d'une boucle fermée. Pour réaliser cette présentation, il suffit, après introduction de la pièce dans l'appareil 7 de traitement et après lui avoir fait suivre le trajet des différentes étapes du traitement, de rattacher au moyen d'une couture 8 les deux extrémités de ladite pièce.

L'appareil 7 de traitement comprend l'élément mobile de projection 9, l'élément rigide 13 et des moyens 14 et 15 respectivement pour la circulation de l'air chaud et de la vapeur sàturante.

L'élément mobile de projection 9 est constitué d'un cylindre d'entraînement 10 capable de tourner à des vitesses importantes, jusqu'à 600 mètres par minute de vitesse périphérique, d'un cylindre de détour 11, monté fou sur son axe de rotation, et d'un tapis transporteur 12 entourant le cylindre d'entraînement 10 et le cylindre de détour 11.

Le tapis transporteur comporte une surface présentant un coefficient de rugosité suffisante pour que la pièce de tricot soit entraînée sans glissement.

L'élément rigide 13 est constitué par une plaque en tô:e dont la surface est lisse et incurvée. Cette plaque est placée sous le tapis transporteur; l'une de ses extrémités 16 est située à la hauteur du cylindre d'entraînement 10 et lui fait face, l'autre extrémité 17 est située au-delà du cylindre de détour 11. De la sorte la pièce de tricot provenant du tapis transporteur est projetée contre la plaque au niveau de l'extrémité 16, s'accumule sur ladite plaque 13 en plis successifs 18, qui glissent progressivement vers l'extrémité 17 où la pièce est entraînée vers le tapis transporteur 12 au droit du cylindre de détour 11.

L'élément mobile 9 et l'élément rigide 13 sont positionnés l'un par rapport à l'autre de manière à optimiser le traitement de relaxation. D'une part, l'extrémité supérieure 16 de la plaque 13 est située à une distance du cylindre d'entraînement 10 telle que la projection du tricot contre la plaque soit suffisante - ce que l'expérience détermine facilement - et que la pièce puisse se déposer en plis sur la plaque. La longueur de pièce comprise entre la sortie du cylindre d'entraînement et le contact avec la plaque est,dans une application pratique, de l'ordre de 600 millimêtres.

D'autre part, l'extrémité inférieure 17 de la plaque 13 est située à une distance du cylindre de détour 11 telle que la tension créée par l'appel de la pièce de tricot par le tapis transporteur soit la plus faible possible. La longueur de pièce entre l'accumulation sur la plaque 13 et le contact avec le tapis transporteur est,dans une application pratique, de l'ordre de 800 millimêtres.

La plaque en tôle 13 est perforée pour permettre la circulation de l'air chaud ou de la vapeur saturante, au travers du tricot. Les perforations sont réalisées en sorte que le tricot n'accroche pas sur la plaque, elles sont donc du genre repoussé ou à l'emporte-pièce comme cela est repésenté à la figure 4.

L'appareil 7 de traitement comporte des moyens connus de production et de circulation d'air chaud; cet air est réchauffé dans l'échangeur 19 et propulsé par la turbine 20 pour être envoyé dans la chambre de traitement proprement dite à sa partie inférieure. L'air chaud remonte à travers les perforations de la plaque et/ou sur les côtés de ladite plaque, et vient au contact de la pièce de tricot pendant que celle-ci se déplace sur le tapis transporteur et sur la plaque. Après quoi, l'air qui s'est légèrement refroidi et qui a pris de l'humidité si la pièce était humide est dirigé vers l'échangeur 19. L'air est donc recyclé pendant tout le traitement.

L'appareil 7 de traitement comporte des moyens connus de production et de circulation de vapeur saturante. Il peut s'agir notamment de rampes 21 de vaporisage, alimentées par la vapeur fournie par un générateur de vapeur non représenté.

Dans les exemples suivants, l'installation utilisée présente les caractéristiques suivantes:
- Diamètre du cylindre d'entraînement: 560 millimêtres
- Diamètre du cylindre de détour: 90 millimêtres
- Distances de la ligne de projection du tricot sur la plaque:
- 500 millimêtres du plan vertical passant par l'axe du cylindre d'entraînement;
- 540 millimêtres du plan horizontal passant par l'axe du cylindre d'entraînement
- distance de la plaque à l'axe du cylindre de détour, mesurée dans le plan vertical passant par cet axe: 840 millimètres.
- Vitesse périphérique du cylindre d'entraînement: 120 mètres par minute
- Tapis transporteur constitué par un complexe comprenant une toile coton et un tricot Jacquard en polyester, tous deux sont assemblés grâce à une mousse de polyuréthane selon la technique dite de "foamage"
- La température de l'air chaud à l'entrée dans la chambre de traitement est de 75° C.

### Exemple 1

Sur l'installation décrite précédemment, on traite un tricot au molleton, pesant 327 grammes au mètre carré, ce tricot a été réalisé à partir des trois constituants suivants:
- Un fil de fond en polyamide texturé 81,9 x 2 décitex, chacun de ces deux brins comprenant 17 filaments. La longueur du fil absorbé pourcent mailles est de 44,6 centimètres
- Un fil d'attache en polyamide texturé 81,3 x 1 décitex, comprenant 17 filaments. La longueur de fil absorbé par cent mailles est de 43,2 centimètres
- Un fil de molleton en coton 48,4 x 1 tex. La longueur de fil absorbé par cent mailles est de 17,4 centimètres

Préalablement au traitement de relaxation, la pièce de tricot a été blanchie, adoucie en barque, puis essorée par un essorage centrifuge. Elle est introduite dans l'installation à l'état humide, contenant environ 40 % d'humidité résiduelle par rapport à son poids sec.

Ce tricot molleton est traité selon le procédé de l'invention pendant 45 minutes. Une pièce de ce tricot est traitée, le molleton étant à l'intérieur de la pièce, qui ayant été tricotée sur métier circulaire se presente sous la forme d'un boyau tubulaire; les pourcentages de retraits potentiels obtenus sont de 4,4% dans le sens colonnes et de - 0,7% dans le sens rangées. Une autre pièce du même tricot est traitée, le molleton étant à l'extérieur de la pièce; les pourcentages de retraits potentiels sont de 2,9 % dans le sens colonnes et de - 1,9 % dans le sens rangées.

Cette différence s'explique très bien du fait que dans le second cas, les fils de molleton viennent directement en contact de la plaque rigide lors de la projection de la pièce sur ladite plaque:
l'énergie procurée vient s'opposer aux forces de frottement desdits fils de molleton, qui peuvent ainsi plus facilement glisser les uns sur les autres.

Les retraits ou allongements potentiels sont mesurés sur une machine à relaxer de laboratoire, dans des conditions opératoires telles que les dimensions obtenues représentent l'optimum de relaxation.

Sur la pièce de tricot molleton, on a mesuré l'épaisseur moyenne avant et après le traitement de relaxation, pour déterminer l'accroissement du gonflant. Ces mesures d'épaisseur sont réalisées sur un appareil automatique sous des charges différentes. Sous un gramme par centimètre carré de pression, l'épaisseur du molleton est de 2,27 avant traitement et de 2,38 après traitement; sous 10 grammes par centimètre carré de pression, l'épaisseur est de 1,92 avant et de 2,02 après traitement de relaxation. Le gain de gonflant est de l'ordre de 5 %.

### Exemple 2

Le même tricot molleton a subi un pré-traitement de grattage avant d'être introduit à l'état sec dans l'installation de relaxation où il est traité d'abord en présence de vapeur saturante pendant 10 minutes puis par l'air chaud à 75°C pendant 10 minutes.

Les pourcentages de retraits potentiels obtenus sont de 5 % dans le sens colonnes et de 0,5 % dans le sens rangées.

### Exemple 3

Sur l'installation, on traite un tricot bouclette pesant 288 grammes au mètre carré, le tricot a été réalisé à partir de 2 constituants suivants:
- Un fil de fond en polyamide texturé 82,5 x 1 décitex comprenant 17 filaments. La longueur du fil absorbé par cent mailles est de 35,7 centimètres.
- Un fil de bouclette en coton 16,4 x 1 tex. La longueur du fil absorbé par cent mailles est de 75 centimètres.

Sortie de métier la pièce a été blanchie, adoucie en barque, puis essorée par un essorage centrifuge. Elle est introduite dans l'installation à l'état humide, contenant environ 40 % d'humidité résiduelle par rapport à son poids sec.

Ce tricot bouclette est traité selon le procédé de l'invention pendant 45 minutes. Une pièce de ce tricot est traitée, la bouclette étant à l'intérieur de la pièce qui a la forme d'un boyau tubulaire. Les pourcentages de retraits potentiels sont de 4,8% dans le sens colonnes et de - 3,1 % dans le sens rangées. Une autre pièce du même tricot est traitée, la bouclette étant à l'extérieur de la pièce; les pourcentages de retraits potentiels sont de 4,5 0^{/}₀ dans le sens colonnes et de - 1,8 % dans le sens rangées.

La présentation des bouclettes à l'extérieur donne, comme dans le cas du molleton, des résultats meilleurs.

Les mesures de l'épaisseur, sous un gramme par centimètre carré, sont de 1,63 pour le tricot bouclette avant traitement et de 2,47 après traitement. Sous dix grammes par centimètre carré, elles sont de 1,36 avant et de 2,13 après traitement. Le gain de gonflant est supérieur à 50 %^{.}

### Exempter

Le même tricot bouclette que celui référencé à l'exemple 3 a subi un pré-traitement de rasage, avant d'être introduit à l'état sec dans l'installation de relaxation où il est traité d'abord en présence de vapeur saturante pendant 10 minutes puis par l'air chaud à 75°C pendant 10 minutes. Les pourcentages de retraits potentiels obtenus sont de 5,4 % dans le sens colonnes et - 2,7 % dans le sens rangées.

### Exemple 5

On a enfin réalisé des essais comparatifs entre différents matériels de relaxation existants, à partir d'un même tricot côte 1 et 1 standard, ayant subi un traitement humide puis un essorage, dans les mêmes conditions. Les résultats de retraits potentiels obtenus après traitement de relaxationontconfirmé l'efficacité du procédé de l'invention par rapport aux techniques connues, pour ce qui est de la stabilité dimensionnelle.

La figure 5 représente un second mode de réalisation du dispositif de l'invention. Le tricot 6 est entraîné par le tapis transporteur 12 tournant sur les rouleaux 10 et 11. Un second tapis 22 passant autour des rouleaux 23,24 peut être superposé au premier tapis 12 pour assurer un meilleur entraînement du tricot, exempt de glissements et déformations. Alternativement, on peut prévoir un rouleau presseur coopérant avec le tapis 12.

Dans ce mode de réalisation, l'élément rigide 13' est constitué de plusieurs sous-ensembles: l'extrémité supérieure est constituée par un fronton de réception 16' contre lequel le tricot se projette.

En dessous du fronton 16', un élément de transition 25 forme avec un guide 26 en vis-à-vis une cheminée dans laquelle le tricot qui tombe du fronton sous l'effet de son propre poids, peut venir s'entasser en plus ou moins grandé quantité de telle sorte qu'il pousse vers le bas le tricot stocké sur le plan incliné formant la partie centralé de l'élément rigide 13'.

Au bout du plan incliné, se trouve un point bas suivi d'une tôle plane ou galbée au choix 17', laquelle se termine par un élément quasi vertical 27 empêchant le tricot de glisser en dehors du système.

En agissant sur la plaqué 17', en la rémontant ou en l'abaissant, on peut fréiner le tricot arrivant au bas du plan incliné de manière à équilibrer l'action de la cheminée 25-26, du plan incliné, et de la plaque 17'.

Pour régler la plaque 17', on peut jouer sur sa flexibilité ou préférablement prévoir en 28 une articulation à cet effet.

## Revendications

1. Procédé de relaxation de pièces de tricot (6) mettant en oeuvre l'humidité, la chaleur et l'agitation du tricot, le procédé comportant la soumission du tricot à des chocs et l'accumulation sans tension du tricot sur un support rigide (13,13'), caractérisé en ce que les chocs du tricot sont obtenus par la projection du tricot (6), défilant à grande vitesse, contre un fronton rigide (16,16'), et sont suivis de l'accumulation sans tension du tricot sur le support rigide.

2. Procédé selon la revendication 1, caractérisé en ce que la pièce de tricot (6) a la forme d'une boucle fermée.

3. Procédé selon l'une quelconque des revendications 1 ou 2, caractérisé en ce qu'on réalise la projection du tricot en entraînant, par friction et sans glissement, le tricot à l'aide d'un élément mobile de projection (9) dans la zone desortie duquel le tricot (6) est projeté contre le fronton (16,16'), situé à proximité de la zone de sortie de l'élément de projection (9) et sensiblement transversal à la direction de projection.

4. Dispositif de relaxation de pièces de tricot, comportant des moyens (19,20,21) pour apporter au contact du tricot de la chaleur et, le cas échéant, de l'humidité, caractérisé en ce qu'il comprend un élément mobile de projection (9) sur lequel le tricot (6) se déplace à grande vitesse et dans la zone de sortie duquel le tricot (6) est projeté, un fronton rigide (16,16') contre lequel le tricot (6) est projeté, et un support rigide (13,13,) sur lequel le tricot s'accumule sans tension après avoir été projeté contre le fronton.

5. Dispositif selon la revendication 4, caractérisé en ce que l'élément mobile de projection (9) est constitué d'un tapis transporteur (12), entourant deux cylindres (11,10) dont au moins un cylindre d'entraînement (10).

6. Dispositif selon l'une quelconque des revendications 4 ou 5, caractérisé en ce que la vitesse d'entrainement du tricot peut atteindre 600 mètres par minute.

7. Dispositif selon l'une quelconque des revendications 4 à 6, caractérisé en ce que le support et le fronton rigides (13) sont constitués par une plaque fixé dont la surface est incurvée et qui est située en dessous de l'élément mobile de projection (9).

8. Dispositif selon la revendication 7, caractérisé en ce que la plaque fixé est en tôle perforée, lesdites perforations autorisant le passage de l'air chaud ou de la vapeur à travers le tricot (6).

9. Dispositif selon la revendication 5 et l'une quelconque des revendications 7 ou 8, caractérisé en ce que le fronton est constitué par l'extrémité supérieure (16) de la plaque fixe (13) située à proximité de l'extrémité (10) du tapis transporteur (12) d'où est projeté le tricot (6).

10. Dispositif selon la revendication 5 et l'une quelconque des revendications 7 à 9, caractérisé en ce que l'extrémité inférieure (17) de la plaque fixe (13) est située à proximité de l'extrémité (11) du tapis transporteur (12) vers où est prélevé le tricot (6).

11. Dispositif selon l'une quelconque des revendications 4 à 10, caractérisé en ce qu'il comprend un échangeur (19) pour réchauffer l'air et une turbine (20) pour propulser l'air chaud vers le tricot.

12. Dispositif selon l'une des revendications 4 à 11, caractérisé en ce qu'il comprend des rampes de vaporisage (21) pour apporter de la vapeur saturante au contact du tricot.

13. Dispositif selon l'une quelconque des revendications 4 à 12, caractérisé en ce que l'extrémité inférieure (17') du support rigide (13') est d'inclinaison réglable.

## Patentansprüche

1. Verfahren zum Relaxieren von Gewirkstücken (6) unter Verwendung von Feuchtigkeit, Wärme und Bewegung des Gewirks, wobei beim Verfahren das Gewirk Stössen ausgesetzt und spannungsfrei auf einem starren Träger (13, 13') angehäuft wird, dadurch gekennzeichnet, daß die Stösse des Gewirks dadurch erhalten werden, daß das mit hoher Geschwindigkeit ablaufende Gewirk (6) gegen eine starre Wand (16, 16') geworfen wird, worauf das spannungsfreie Anhäufen des Gewirks auf dem starren Träger erfolgt.

2. Verfahren nach Anspruch 1,
dadurch gekennzeichnet,
daß das Gewirkstück die Form einer geschlossenen Schleife hat.

3. Verfahren nach einem der Ansprüche 1 oder 2,
dadurch gekennzeichnet,
daß das Werfen des Gewirks dadurch erfolgt, da8 das Gewirk durch Reibung und ohne Gleiten mittels eines beweglichen Wurfelements (19) in die Austrittszone angetrieben wird, von der aus das Gewirk (6) gegen die Wand (16, 16') geworfen wird, die in Nähe der Austrittszone des Wurfelements (9) und im wesentlichen senkrecht zur Wurfrichtung angeordnet ist.

4. Vorrichtung zum Relaxieren von Gewirkstücken mit Mitteln (19, 20, 21) zum Inberührungbringen des Gewirks mit Wärme und gegebenenfalls mit Feuchtigkeit, gekennzeichnet
durch ein bewegliches Wurfelement, auf dem sich das Gewirk (6) mit hoher Geschwindigkeit in die Austrittszone bewegt, aus der das Gewirk (6) geworden ist,
durch eine starre Wand (16, 16'), gegen die das Gewirk (6) geworfen wird, und
durch einen starren Träger (13, 13'), auf dem sich das Gewirk spannungsfrei anhäuft, nachdem es gegen die Wand geworfen wurde.

5. Vorrichtung nach Anspruch 4,
dadurch gekennzeichnet,
daß das bewegliche Wurfelement (9) aus einem Förderband (12) besteht, das zwei Zylinder (11, 10) umschlingt, von denen wenigstens einer ein Antriebszylinder (10) ist.

6. Vorrichtung nach einem der Ansprüche 4 oder 5,
dadurch gekennzeichnet,
daß die Antriebsgeschwindigkeit des Gewirks 600 Meter je Minute erreichen kann.

7. Vorrichtung nach einem der Ansprüche 4 bis 6,
dadurch gekennzeichnet,
daß der Träger und die starre Wand (13) aus einer feststehenden Platte bestehen, deren Oberfläche gekrümmt ist und die unter dem beweglichen Wurfelement (9) angeordnet ist.

8. Vorrichtung nach Anspruch 7,
dadurch gekennzeichnet,
daß die feststehende platte ein perforiertes Blech ist, wobei die Perforationen den Durchtritt von Wasser, Luft oder Dampf durch das Gewirk (6) ermöglichen.

9. Vorrichtung nach Anspruch 5 und einem der Ansprüche 7 oder 8,
dadurch gekennzeichnet,
daß die Wand aus dem oberen Ende (16) der feststehenden Platte (13) besteht, das sich in Nähe des Endes (10) des Förderbands (12) befindet, von dem aus das Gewirk (6) geworfen wird.

10. Vorrichtung nach Anspruch 5 oder einem der Ansprüche 7 bis 9,
dadurch gekennzeichnet,
daß das untere Ende (17) der feststehenden Platte (13) sich in Nähe des Endes des Förderbands (12) befindet, zudem hin das Gewirk (6) abgenommen wird.

11. Vorrichtung nach einem der Ansprüche 4 bis 10, gekennzeichnet
durch einen Wärmetauscher (19) zum Erhitzen der Luft und
durch eine Turbine (20) zum Vortreiben der heissen Luft zum Gewirk.

12. Vorrichtung nach einem der Ansprüche 4 bis 11, gekennzeichnet
durch Verdampfungsrampen (21), um gesättigten Dampf in Berührung mit dem Gewirk zu bringen.

13. Vorrichtung nach einem der Ansprüche 4 bis 12, dadurch gekennzeichnet,
daß das untere Ende (17) des starren Trägers (13) eine verstellbare Neigung hat.

## Claims

1. Method for relaxing knitted fabrics (6) using humidity, heat and agitation, said method comprising the steps of subjecting the fabric to shocks and of oiling up the nontensioned fabric on a rigid support (13,13'), characterized in that the shocks of the fabric are obtained by projecting the fabric (6), whilst advancing at high speed,against a rigid receiving zone (16,16'), said shocks being followed by a piling up of the nontensioned fabric on the rigid support.

2. Method according to claim 1, characterized in that the knitted fabric (6) is in closed loop form.

3. Method according to any one of claims 1 or 2, characterized in that the projection of the knitted fabric is obtained by driving said fabric by friction and without slipping, by means of a movable element of projection (9) into the outlet zone from which the fabric (6) is projected against a receiving zone (16,16') of the support,which receiving zone is situated close to the outlet zone of the projecting element (9) and substantially transversely to the direction of projection.

4. Device for relaxing knitted fabrics, comprising means (19,20,21) for bringing heat and optionally humidity into contact with the fabric, characterized in that said device comprises a movable element of projection (9) on which the fabric (6) advances at high speed, and in the outlet zone of which said fabric (6) is projected, a receiving zone (16,16') against which the fabric (6) is projected, and a rigid support (13 13') on which the fabric piles up nontensioned after its projection against the receiving zone.

5. Device according to claim 4, characterized in that the movable element or projection (9) is a conveyor belt (12), turning over two cylinders (11,10) one at least of which is a driving cylinder (10).

6. Device according to any one of claims 4 or 5, characterized in that the fabric driving speed can reach 600 metres per minute.

7. Device according to any one of claims 4 to 6, characterized in that the rigid support and receiving zone (13) are constituted by a fixed plate, the surface of which is incurved and which is situated beneath the movable element of projection (9).

8. Device according to claim 7, characterized in that the fixed plate is a perforated sheet metal plate, the perforations being provided to allow the hot air or the steam to flow through the fabric (6).

9. Device according to claim 5 and any one of claims 7 or 8, characterized in that the receiving zone is constituted by the upper end (16) of the fixed plate (13) situated close to the end (10) of the conveyor belt (12) from where the fabric (6) is projected.

10. Device according to claim 5 and any one of claims 7 to 9, characterized in that the lower end (17) of the fixed plate (13) is situated close to the end (11) of the conveyor belt (12) from where the fabric (6) is picked up.

11. Device according to any one of claims 4 to 10, characterized in that an exchanger (19) is provided to heat up the air and a turbine (20) to propel the hot air towards the fabric.

12. Device according to any one of claims 4 to 11, characterized in that spraying ramps (21) are provided to bring the saturating steam into contact with the knitted fabric.

13. Device according to any one of claims 4 to 12, characterized in that the lower end (17') of the rigid element (13') is adjustably inclined.
